# EUROPÄISCHE PATENTSCHRIFT

(11) **EP 1 843 874 B1**
(45) Veröffentlichungstag und Bekanntmachung des Hinweises auf die Patenterteilung: **27.02.2013**
(21) Anmeldenummer: 05822749.7
(22) Anmeldetag: 28.11.2005
(51) Int. Cl.: B24C 5/04, B24C 1/00

(54) **VORRICHTUNG UND VERFAHREN ZUM REINIGEN, AKTIVIEREN ODER VORBEHANDELN VON WERKSTÜCKEN MITTELS KOHLENDIOXIDSCHNEE-STRAHLEN**
DEVICE AND METHOD FOR CLEANING, ACTIVATING OR PRE-TREATING WORKPIECES BY BLASTING CARBON DIOXIDE SNOW
DISPOSITIF ET PROCEDE POUR NETTOYER, ACTIVER OU PRETRAITER DES PIECES PAR PROJECTION DE NEIGE CARBONIQUE

(30) Priorität: 05.02.2005 DE 102005005638
(43) Veröffentlichungstag der Anmeldung: 17.10.2007
(73) Patentinhaber: Cryosnow GmbH, 13599 Berlin (DE)
(72) Erfinder: ELBING, Felix, 10585 Berlin (DE); ROTSTEIN, Raphael, 80797 München (DE); KNACKSTEDT, Marc, 10589 Berlin (DE)
(74) Vertreter: Fischer, Uwe
(86) Internationale Anmeldenummer: PCT/EP2005/012866
(87) Internationale Veröffentlichungsnummer: WO 2006/081856

(56) Entgegenhaltungen:
- US-A- 5 405 283
- US-B1- 6 695 686

## Beschreibung

Die Erfindung betrifft eine Vorrichtung und ein Verfahren zum Reinigen, Aktivieren oder Vorbehandeln von Werkstücken mittels Kohlendioxidschnee-Strahlen, erzeugt aus unter Druck stehenden CO2-Fluiden und mindestens einem Trägerdruckgas, beschleunigt durch eine Auslassdüse, wobei ein zweiphasiges Kohlendioxidgemisch bestehend aus Kohlendioxidgas und Kohlendioxidpartikeln in einer Agglomerationskammer durch Agglomeration und Verdichtung von Kohlendioxidschneekristallen erzeugt und dem Trägergas zugemischt wird.

Strahlverfahren und Strahlvorrichtungen zum Reinigen, Vorbehandeln und Aktivieren von Oberflächen sind seit vielen Jahrzehnten Stand der Technik. Für die industrielle Reinigung von Werkzeugen und Formen, Maschinen und Anlagen sowie Bauteilen werden jedoch auf Grund der sich verschärfenden Umweltgesetze und des größeren Wettbewerbs seit einigen Jahren neue, umweltfreundliche und kostengünstige Reinigungstechnologien gesucht.

Die Oberflächenbehandlung mit unterschiedlichen Formen von Kohlendioxid ist seit mehr als 30 Jahren in Erfindungen beschrieben. Das Strahlen mit unterschiedlichen Formen von Kohlendioxid (CO2) findet inzwischen in einigen Branchen Anwendung.

Das Dokument US- A 4962891 beschreibt eine Vorrichtung zur Erzeugung einer Mischung aus CO2-Partikeln und CO2-Gas aus flüssigem CO2 und deren Beschleunigung auf hohe Geschwindigkeiten durch eine schmale Schlitzdüse zum Entfernen von Verunreinigungen von einem Substratwerkstoff wie optischen Apparaten oder Wafern. Naturgemäß darf bei derartigen Anwendungen die zu reinigende Oberfläche nur mit einer geringen Energiedichte beaufschlagt werden.

In der Patentschrift US-A 5616067 ist ein Verfahren und eine Vorrichtung zum Reinigen druckempfindlicher Oberflächen mit relativ geringer Energie beschrieben, bei der flüssiges CO2 in einen zentrischen Luftstrom, für spezielle Zwecke auch ein Stickstoffstrom, dosiert und nach dem Injektor-Prinzip beschleunigt wird. Die Umwandlung in abrasive CO2-Partikel von sehr geringer Abmessung erfolgt in der Gasströmung selbst, eine Entspannungs- oder Agglomerationskammer für eine CO2-Schnee-Bildung ist nicht offenbart. Es wird eine Düse nach Art bekannter konvergent-divergenter Querschnittsformen in Längsrichtung (Achsrichtung) mit variablem ovalen oder eckigen Auslassquerschnitt vorgeschlagen. CO2 wird tangenlial in den divergenten Auslassquerschnitt eingelassen,

Das Dokument US-A 5405283 beschreibt ein Verfahren und eine Vorrichtung mit der man Druckluft geringen Druckes mittels Stickstoff kühlt und das resultierende Gas gemeinsam mit expandiertem CO2-Fluid in eine Kammer leitet. Über eine Stratrldüse mit konvergentem und divergentem Abschnitt zum Transportieren, Mischen und Beschleunigen der CO2-Partikel mit Überschallgeschwindigkeit wird das Gasgemisch zur Reinigung auf Substrate mit stark anhaftenden Verunreinigungen gerichtet.

In der WO03/022525 werden ein Strahlveilahren und eine Strahlvorhchtung zum Reinigen von Oberflächen beschrieben. Mit einem Adapter kann ein zusätzliches abrasives Strahlmittel oder eine Flüssigkeit aus einer Druckquelle zu einem Strahimedium mit einem Strahlmittel, wie z.B. Trockeneis, dosiert werden. Es soll eine hohe Strahlleistung und/oder eine weite Auffächerung des Strahls mit der Anordnung erreicht werden.

Ein ähnliches Verfahren ist aus der US 6 695 686 B1 bekannt, bei dem zum abrasiven Reinigen von Oberflächen mit vorher produzierten Trockerieisteilchen als Strahlmittel direkt vor einer Strahldüse einphasige Trockeneisteilchen einer Kammer tangential zugeführt werden, die dann von einer zentrischen Trägergasströmung mit fast Schallgeschwindigkeit axial, mit Drehbewegung um die Strömungsachse, beschleunigt und durch die Düse auf eine Oberfläche abgestrahlt werden.

Im Dokument WO00/74897 A1 ist ein Strahlwerkzeug zur Erzeugung eines Strahles aus CO2-Schnee mit einer ersten Düse und einer zweiten Düse zur Erzeugung eines Stützstrahles, der den ersten Strahl umschließt, beschrieben. Am Düsenaustritt der ersten Düse erfolgt die Phasenumwandlung aus flüssigem CO2.

Im Dokument WO2004/033154 A1 werden ein Strahlverfahren und eine Strahlvorrichtung zum Reinigen von Oberflächen beschrieben. Zu einem zentrisch in einem Rohr zugeführten Trägergas wird unter Druck stehendes CO2-Gas in einem Entspannungsraum in Trockenschnee bzw. flüssiges CO2 umgewandelt, teils in Trockeneispartikel, und unter einem spitzen Winkel dem Strahlrohr zugeleitet Dabei wirkt der Trägergasstrom als Injektor. Das Trägergasvolumen bzw. das flüssige CO2 können durch Drosselventile dosiert werden; das Strahlgemisch wird dann, vorzugsweise mit Schallgeschwindigkeit via Laval-Düse auf das zu reinigende Substrat gerichtet. Die Reinigungswirkung soll durch zuzuführende Wassertropfen und / oder Eispellets erhöht werden.

Die bisherigen Verfahren und Vorrichtungen zum Strahlen mit unterschiedlichen Phasen von CO2 konnten sich bisher auf Grund der Kosten für die Trockeneispellets, der geringen Automatisierungsfähigkeit, des hohen Schalldruckpegels sowie der aufwendigen Logistik für Gas und zu bearbeitende Werkstücke nicht industriell durchsetzen.

Oft werden zu geringe Strahlleistungen erzielt, da zu kleine Partikeldurchmesser bzw. keine festen Partikel und / oder zu geringe Partikelgeschwindigkeiten eingesetzt werden. Beim Strahlen mit CO2-Pellets hingegen treten durch zu große Partikeldurchmesser Beschädigungen der bearbeiteten Substratoberflächen auf. Darüber hinaus sind die Investitions- und Betriebskosten für einen wirtschaftlichen Einsatz zu hoch.

Ausgehend vom zuletzt genannten Stand der Technik liegt der Erfindung das Problem zugrunde, ein Verfahren und eine Vorrichtung zur Reinigung mittels Kohlendioxidschneestrahlen zur Verfügung zu stellen, mit der bei geringen Investitions- und Betriebskosten sowie ohne Beschädigung der bearbeiteten Substratoberflächen hohe Strahlleistungen, gemessen als flächige Wirkung pro Zeiteinheit bei der Reinigung / Vorbehandlung / Aktivierung von Oberflächen, möglich ist. Darüber hinaus soll die Technologie im Dauerbetrieb automatisiert mit geringem Logistikaufwand einsetzbar sein.

Das Problem wird erfindungsgemäß gelöst durch die Merkmale der Ansprüche 1 und 16. Weiterbildungen der Erfindung sind in den abhängigen Ansprüchen beschrieben.

Die erste Lösung umfasst ein Verfahren zum Reinigen, Aktivieren oder Vorbehandeln von Werkstücken mittels Kohlendioxidschnee-Strahlen, erzeugt aus unter Druck stehenden CO2-Fluiden und mindestens einem Trägerdruckgas, beschleunigt durch eine Auslassdüse, wobei ein zweiphasiges Kohlendioxidgemisch bestehend aus Kohlendioxidgas und Kohlendioxidpartikeln in einer Agglomerationskammer durch Agglomeration und Verdichtung von Kohlendioxidschneekristallen erzeugt und dem Trägergas zugemischt wird, wobei über eine Dosieröffnung einer Mischkammer, in die eine zentrische Gasströmung aus Trägerdruckgas einströmt, zugeführt, der Gasströmung radial von außen zudosiert, turbulent vermischt, in einer Auslassdüse mit dem gemischten turbulenten Gas beschleunigt und auf ein Werkstück geleitet wird.

Das Zumischen soll vorzugsweise in einer dreistufigen Mischkammer ablaufen, wobei im ersten Bereich der Mischkammer das zweiphasige Kohlendioxidgemisch ein in die Mischkammer hineinragendes Strahlrohr gleichmäßig umströmt, im zweiten Bereich der Mischkammer der Gasströmung, die aus dem Strahlrohr in die Mischkammer einströmt, zugeführt und im dritten Bereich der Mischkammer turbulent vermischt wird.

Dazu kann erfindungsgemäß mittels gezielt vorbestimmbarer Geometrie der Innenwandung der Mischkammer im mittleren oder hinteren Bereich die Turbulenzbildung unterstützt werden, indem das CO2-Gemisch in die Strömung des Strahlrohrs gelenkt wird.

Das Verfahren läuft in der Regel ab mit einer Gasströmung, die bei Eintritt in die Mischkammer auf eine Temperatur von 10 °C bis 40 °C eingestellt wird; dies ist bei der Drucklufterzeugung einfach erzielbar. Erfindungsgemäß kann im Verfahren jedoch die Gasströmung bei Eintritt in die Mischkammer auf eine Temperatur größer als 50 °C eingestellt werden, beispielsweise durch Anordnung einer Heizung am Strahlrohr. Damit lässt sich erreichen, dass weder an der Auslassdüse noch dem zu bearbeitenden Werkstück Kondensatwasser anfällt. Durch die resultierende höhere Durchschnittstemperatur bzw. die Temperaturspreizung zwischen Trägergas und CO2-Gemisch ist der Reinigungsschock am Werkstück größer. Versuche haben eine verbesserte Reinigung als Ergebnis gezeigt.

Der Mischeffekt der Gase und die Stabilisierung des Gasstromes lässt erfindungsgemäß unterstützen, wenn den zu Mischen Komponenten ein Drall / schraubenförmige Rotation durch entsprechende Einbauten in die Vorrichtung aufgeprägt wird.

Das Verfahren wird energiereicher, wenn erfindungsgemäß der Gasströmung oder der Mischkammer Flüssigkeitstropfen, vorzugsweise Wassertropfen, zugeführt werden.

Weitere Verbesserungen der Reinigung sind erfindungsgemäß in bestimmten Fällen - Art der zu bearbeitenden Oberfläche oder abzustrahlender Verunreinigungen oder Beschichtungen - erzielbar, wenn in die Gasströmung feste Strahlmittelpartikel eingebracht werden, vorzugsweise organische Partikel einschließlich Mehl, Holz, Kunststoffe oder anorganische Partikel einschließlich feinstgemahlener Feststoffe aus Silicium oder Salz. Das Verfahren bzw. die Vorrichtungsfunktion an sich werden dadurch nicht gestört aber das Ergebnis verbessert.

Das Verfahren wird bei der Agglomeration des CO2 gestützt, wenn das zweiphasige Kohlendioxidgemisch bestehend aus Kohlendioxidgas und Kohlendioxidpartikeln in der Agglomerationskammer vor der Dosieröffnung von außen, vorzugsweise mit flüssigem Stickstoff, gekühlt wird.

Auch kann in das zweiphasige Kohlendioxidgemisch bestehend aus Kohlendioxidgas und Kohlendioxidpartikeln vor der Dosieröffnung zum ähnlichen Zweck inerter flüssiger Stickstoff zugemischt wird.

Die zweite Lösung umfasst eine Vorrichtung zum Reinigen, Aktivieren oder Vorbehandeln von Werkstücken mittels Kohlendioxidschnee-Strahlen, insbesondere zur Ausführung des beschriebenen Verfahrens, umfassend eine Strahlvorrichtung mit regelbaren Zufuhreinrichtungen und Druckquellen für Trägergas und Kohlendioxid-Fluid, eine Agglomerationskammer für die Erzeugung von Kohlendioxidschneekristallen und eine Mischeinrichtung für das Trägergas und Kohlendioxid sowie dahinter angeordnete Auslassdüse, bei der die Zufuhreinrichtung für Trägergas als in die Mischeinrichtung ragendes Strahlrohr ausgebildet ist, die Agglomerationskammer zur Agglomeration und Verdichtung von Kohlendioxidschneekristallen in einem zweiphasigen Kohlendioxidgemisch eine Dosieröffnung aufweist, welche in einen Ringraum mündet, die Mischeinrichtung als mehrteilige Mischkammer an einem Ende mit einem Ringraum ausgebildet ist und am anderen Ende eine Auslassöffnung hat, die in die Auslassdüse mündet.

Erfindungsgemäß kann die Mischkammer in hinteren Teil-Bereichen ein Einschnürung oder Einbauten zur Verstärkung der Turbulenz der Gasströme aufweisen.

In einer Ausführungsform kann die Agglomerationskammer vorzugsweise als Rohr mit Innenrippen ausgebildet sein, wobei die Innenrippen der Agglomerationskammer in Strömungsrichtung des Kohlendioxids CO2 (Pfeil) linear verlaufen oder in Form einer Wendel am inneren Umfang des Rohres angeordnet sind. Damit kann die Bildung von CO2-Schnee verstärkt werden.

Die Auslassdüse wird meist eine Lavaldüse sein, jedoch sind erfindungsgemäß auch andere Formen mit Flachquerschnitt oder rundem oder ringförmigem Auslass anwendbar und deren Anwendung entsprechend der Anforderungen des Werkstückes geboten, je nachdem ob große Flächen oder Bohrungen, Rippen, Nuten oder ähnliches zu reinigen sind. Die Grenzen der - gemäß bisherigen praktischen Versuchen - sinnvoll einsetzbaren Düsen mit guten Ergebnissen sind in den Unteransprüchen bestimmt.

Durchgeführte Untersuchungen im Rahmen der Erfindung haben ergeben, dass bei herkömmlicher Dosierung von Strahlmittel zu einem Trägergasstrom große Leistungsverluste auftreten. Durch den Einsatz der erfindungsgemäßen dreistufigen Mischkammer gelingt es, das zweiphasige Kohlendioxidgemisch gleichmäßig verteilt, ohne signifikante Sublimation von Kohlendioxidpartikeln sowie homogen turbulent durchmischt der Gasströmung zuzuführen.

Vorteil der Erfindung ist, dass die Kohlendioxidpartikel in einer Agglomerationskammer aus Kohlendioxidschneekristallen durch Agglomerations- und Verdichtungsvorgänge erzeugt werden. Umfangreiche Untersuchungen haben gezeigt, dass diese Art der Erzeugung von Kohlendioxidpartikeln im Vergleich zum Stand der Technik deutlich höhere Strahlleistungen beim Reinigen, Vorbehandeln und Aktivieren von Oberflächen ermöglicht. Für die Reinigung und Vorbehandlung von Bauteilen, Werkzeugen und Formen sowie Maschinen und Anlagen lassen sich so Einsparungen der Investitions- und Betriebskosten erzielen. Durch den Einsatz von Kohlendioxidschneekristallen kann die Technologie im Dauerbetrieb automatisiert und mit geringem Logistikaufwand betrieben werden.

Werkstoffanalysen von erfindungsgemäß bearbeiteten Kunststoff- und Metalloberflächen haben gezeigt, dass keine Beschädigung der bearbeiteten Substratoberflächen auftritt. Bei Verwendung der optimalen Temperatur-, Strömungs- und Druckverhältnisse im Bereich der Agglomerationskammer, der Mischkammer und der Düse lassen sich höhere Strahlleistungen bei gleichzeitiger Verbesserung der Reinheitsqualitäten erzielen.

Zur Automatisierung der erfindungsgemäßen Verfahren werden die Parameter Druck, Volumenstrom und / oder Temperatur der beim Verfahren verwendeten Fluide von einem Rechner mittels Sensoren sensiert und erfasst sowie nach Abgleich mit vorgegebenen oder errechneten Sollwerten gesteuert.

Darüberhinaus können in Weiterentwicklung der Erfindung auch eine Relativbewegung der Auslassdüse zu dem zu bearbeitenden Werkstück mittels Rechner geregelt und somit auch beliebige Werkstücke nach Lage und Orientierung sensiert und die zu behandelnde Oberfläche mit der Strahlvorrichtung überstrichen werden.

Für die Automatisierung wird ein Steuerrechner eingesetzt, der über elektrische Stellglieder auf eine Pneumatiksteuerung zugreift. Die Prozess- und Einstellparameter werden mit Hilfe von Messaufnehmern erfasst und dem Steuerrechner als elektrische Signale zugeführt.

Die Primärsteuerung des Kohlendioxidschneestrahlens bzw. der Vorrichtung erfolgt rein pneumatisch, so dass das Verfahren ohne elektrischen Anschluss eingesetzt werden kann. Darüber hinaus sind pneumatische Komponenten im Vergleich zu elektrischen deutlich störungs- und wartungsunanfälliger.

Im Falle der manuellen Anwendung der Erfindung hat man eine einfache Logistik, da keine elektrische Versorgung notwendig ist.

Anwendungsbeispiele für die zuvor beschriebene erfindungsgemäße Vorrichtung in einem erfindungsgemäßen Verfahren:

### Beispiel 1

Das Reinigungs- und Vorbehandlungsverfahren zum Kohlendioxidschneestrahlen kann industriell für die automatisierte Reinigung von Kunststoffbauteilen vor Lackierprozessen eingesetzt werden. Ziel ist die vollständige Reinigung der Kunststoffoberflächen vor dem Lackieren, d. h. insbesondere das Entfernen von Fetten, Ölen, Trennmitteln, Fingerabdrücken, Staubpartikeln und Schleifstaub. Als Trägergas wurde partikel-, öl- und wasserfreie Druckluft eingesetzt, die mit einem Schraubenkompressor erzeugt und anschließend aufbereitet wurde. Die Kohlendioxid-Versorgung erfolgte über einen Niederdrucktank. Die Einstellparameter lagen für den Strahldruck der Druckluft zwischen 2 bar und 6 bar bei einem Volumenstrom zwischen 2 m³/min und 6 m³/min sowie für den Druck des Kohlendioxids zwischen 18 bar und 22 bar. Abhängig von der Größe und der Geometrie der zu reinigenden Oberfläche der Kunststoffbauteile sowie der geforderten Taktzeit wird eine Rund- bzw. Flachdüse eingesetzt. Die Düse wurde mit Hilfe eines sechsachsigen Industrieroboters über das zu reinigende Bauteil geführt. Über einen Rechner wurden die Anlagen-Parameter, hier Drücke und Volumenströme von Druckluft und CO2, sowie Geschwindigkeit der Relativbewegung der Strahlvorrichtung und deren Position gegenüber der zu bearbeitenden Werkstückoberfläche geregelt.

Der Verbrauch an Kohlendioxid ist abhängig von der verwendeten Düse und der Menge bzw. Haftkraft der Verunreinigungen der Kunststoffoberfläche und liegt zwischen 0,2 kg/min und 1,0 kg/min. Zum Erreichen der industriell geforderten Reinheitsanforderungen liegt die Vorschubgeschwindigkeit der Strahldüse zwischen 200 mm/s und 600 mm/s. Wird eine Flachdüse mit einer Strahlbreite von 80mm verwendet, kann eine Oberfläche zwischen 1 m²/min und 3 m²/min gereinigt werden. Die Analyse der Oberflächenreinheit nach dem Reinigen erfolgte optisch mit einem Lichtmikroskop sowie durch einen Wischtest. Zusätzlich wurden Analysen des direkt im Anschluss aufgebrachten Lacksystems durchgeführt.

### Ergebnis:

Die Qualität der Lackhaftung und der Lackbeständigkeit konnte im Vergleich zu
- konventionellen Waschverfahren
- manuellem Reinigen
- CO2-Strahlen mit Geräten gemäß dem Stand der Technik
gesteigert werden.

### Beispiel 2:

Reinigen von großen Spritzgussformen, die eine Oberfläche von 1 m² bis 8 m² aufweisen können, müssen eingebrannte, stark haftende Trennmittelrückständen von diesen Werkzeugoberflächen entfernt werden. Es wird dazu Druckluft mit einem Strahldruck von 8 bar bis 10 bar bei einem Volumenstrom von 6 bis 8 m³/min durch einen Schraubenkompressor erzeugt. Die Kohlendioxid-Versorgung erfolgt mit Hilfe von Steigrohrflaschen, vorzugsweise in einem Flaschenbündel angeordnet. Der Druck des Kohlendioxids liegt zwischen 40 bar und 60 bar. Die Reinigungsvorrichtung wird manuell über die zu reinigende Werkzeugoberfläche geführt. Abhängig von der Haftkraft und der Menge der Verunreinigungen auf der Formoberfläche liegt die Reinigungsleistung zwischen 0,2 m²/min und 1,0 m²/min. Der Kohlendioxid-Verbrauch bei Verwendung einer Runddüse mit einem Strahldurchmesser von 20 mm betrug 1 kg/min. Die Strahlenergie wurde einerseits durch gezieltes Einbringen von Wassertröpfchen in die Mischkammer variiert. Andererseits hat sich eine Steuerung der Strahlgeschwindigkeit im Bereich von 100 m/s bis 300 m/ s als günstig erwiesen.

### Ergebnis:

Durch das Reinigen der Formen mit Kohlendioxidschneestrahlen kann die Maschinenstillstandszeit signifikant reduziert, eine mechanische Beschädigung durch die sonst für die Reinigung eingesetzten Drahtbürsten vermieden sowie die Kosten gesenkt werden. Die Trennmittelrückstände werden mit dem anfallenden Gasstrom weggespült.

Zusätzlich wird die Reinheit der Formoberfläche verbessert und damit die Qualität der in der Form gespritzten Werkstücke an deren Oberfläche verbessert.

Anhand einer schematischen Zeichnung soll die Erfindung näher erläutert werden. Es zeigen:
- Fig. 1: eine erfindungsgemäße Vorrichtung zum CO2-Schneestrahlen, wobei zahlreiche Ausführungsformen der Vorrichtung gemeinsam in einer Figur dargestellt sind;
- Fig. 2: unterschiedliche Ausführungsformen A, B, C, D einer Auslassdüse für die Vorrichtung gemäß Fig. 1.

Fig. 1 zeigt die Vorrichtung zum Kohlendioxidschneestrahlen. In die Mischkammer 1 wird eine Gasströmung 2 über die Gaszuführleitung 3 und ein in die Mischkammer 1 hineinragendes Strahlrohr 4 geleitet. Bei der Gasströmung handelt es sich um sauber aufbereitete Luft, die von einem Kompressor 5 erzeugt wird.

In speziellen Fällen der Lebensmittelindustrie oder der optischen Industrie kann stattdessen inertes Gas wie Stickstoff, der einem Drucktank 6 entnommen wird, Anwendung finden.

Quer zum Strahlrohr 4 und der Mischkammer 1 ist eine Agglomerationskammer 8 für CO2-Schneepartikel angeordnet, die an ihrer Auslassseite das Strahlrohr 4 umschließt. Ober ein nicht dargestelltes Ventil wird CO2 (Pfeilrichtung) in flüssiger Form aus einem nicht dargestellten Tank in die Agglomerationskammer 8 geleitet und dort entspannt. Über eine Dosieröffnung 7 am Umfang der Mischkammer 1 wird ein zweiphasiges Kohlendioxidgemisch 9 bestehend aus Kohlendioxidgas und Kohlendioxidpartikeln der Mischkammer 1 zugeführt.

In einem ersten Bereich 10 der Mischkammer 1 umströmt das zweiphasige Kohlendioxidgemisch das in die Mischkammer 1 hineinragende Strahlrohr 4 der Gaszuführleitung 3 und wird in einem zweiten Bereich 11 der Mischkammer 1 der Gasströmung 2 radial zudosiert. In einem dritten Bereich 12 der Mischkammer 1 erfolgt eine turbulente Vermischung von zweiphasigem Kohlendioxidgemisch 9 bestehend aus Kohlendioxidgas und Kohlendioxidpartikeln mit der Gasströmung 2.

Aus der Austrittsöffnung 13 der Mischkammer 1 strömt eine Mischgasströmung mit Kohlendioxidpartikeln in eine Auslassdüse 14 und wird dort beschleunigt. Aus der Düsenöffnung 15 tritt ein Kohlendioxidschneestrahl 16 aus, der zum Reinigen oder Vorbehandeln oder Aktivieren einer Werkstückoberfläche 17 eingesetzt werden kann.

Im Folgenden sind weitere Ausführungsformen der Vorrichtung zum Kohlendioxidschneestrahlen beschrieben, bei denen additive Bauteile bzw. Maßnahmen den Grad der Automatisierung des Verfahrens erhöhen können bzw, eine feinere Steuerung und Anpassung an die Bearbeitungsaufgabe ermöglichen.

Die Steuerung über Rechner ist nicht explizit dargestellt; bevorzugt wird ein pneumatische Steuerung, wobei Sensoren und Stellglieder an allen im Folgenden auch noch im Detail zu ergänzenden Funktionseinheiten angebracht sind. Dasselbe gilt für einen Roboter, der - beispielsweise gemäß den Anwendungsbeispielen - mit einer der beschriebenen Ausführungsformen der Vorrichtung sowie den Gasbehältern bestückbar ist.

Alternativ kann die Vorrichtung, zumindest als Grundgerät, für kleinflächige Anwendungen auch als tragbares "Rucksackgerät" für manuelle Anwendungen ausgebildet sein.

### Ausführungsform 2:

Zur Steigerung der turbulenten Vermischung im dritten Bereich 12 der Mischkammer 1 und damit zur Verbesserung der Strahlleistung werden am inneren Umfang der Gaszuführleitung 3 und/oder des in die Mischkammer 1 hineinragenden Rohrstücks 4 mechanische Einbauten 18, die die Gasströmung 2 in schraubenförmige Rotation / Drall versetzen und dadurch die Strömung stabilisiert.

### Ausführungsform 3:

Zur Erhöhung der Temperatur der Gasströmung 2 und damit zur Verbesserung der Strahlleistung sowie zur Verminderung von Feuchtigkeitskondensation an der Werkstück-Oberfläche 17 ist in der Gaszuführleitung 3 vor dem in die Mischkammer 1 hineinragenden Rohrstück 4 eine Heizung 19 mit Temperatursensor integriert.

### Ausführungsformen 4/5:

Zur Verbesserung der Strahlleistung und/oder zum Erreichen bestimmter Eigenschaften der Oberfläche nach dem Reinigen, Vorbehandeln und/oder Aktivieren werden in der Gaszuführleitung 3 vor dem in die Mischkammer 1 hineinragenden Rohrstück 4 über ein Strahlmitteldosiersystem 20 feste Strahlmittelpartikel und/oder über ein Flüssigkeitsdosiersystem 21 Wassertropfen und/oder korrosionshemmende Stoffe, vorzugsweise Phosphate, in die Gasströmung 2 dosiert.

### Ausführungsform 6:

Zur Verbesserung der Strahlleistung und/oder zum Erreichen bestimmter Eigenschaften der Oberfläche nach dem Reinigen, Vorbehandeln und/oder Aktivieren werden direkt in die Mischkammer, vorzugsweise im ersten Bereich 10 bzw. zweiten Bereich 11 der Mischkammer 1, Wassertropfen und/oder korrosionshemmende Stoffe, vorzugsweise Phosphate, und/oder feste Strahlmittelpartikel über ein Zuführsystem 22 eingebracht

### Ausführungsform 7:

Zur Verbesserung der Dosierung und der turbulenten Vermischung in der Mischkammer 1 befinden sich am inneren Umfang der Dosieröffnung 7 am Umfang der Mischkammer 1 mechanische Einbauten 23, die das zweiphasige Kohlendioxidgemisch bestehend aus Kohlendioxidgas 8 und Kohlendioxidpartikeln 9 in schraubenförmige Rotation versetzen.

### Ausführungsform 8:

Zur Vergrößerung der Kohlendioxidpartikel 9, zur Erhöhung des Massenstroms an Kohlendioxidpartikeln und damit zur Verbesserung der Strahlleistung wird das zweiphasige Kohlendioxidgemisch bestehend aus Kohlendioxidgas und Kohlendioxidpartikeln 9 vor der Zuführung über die Dosieröffnung 7 in die Mischkammer 1 von außen mit einem Kühlsystem 24 mit Thermosensor mit flüssigem Stickstoff aus dem Reservoir 25 gekühlt.

### Ausführungsform 9:

Eine andere Kühlmöglichkeit ist das direkte Dosieren von flüssigem Stickstoff in das zweiphasige Kohlendioxidgemisch bestehend aus Kohlendioxidgas und Kohlendioxidpartikeln 9 vor der Zuführung über die Dosieröffnung 7 in die Mischkammer 1 über ein Stickstoffdosiersystem 26.

### Ausführungsform 10111:

Eine weitere Möglichkeit zur Verbesserung der Strahlleistung durch Vergrößerung und Verdichtung der Kohlendioxidpartikel 9 ist der Einsatz einer Innenrippe 27 vor der Zuführung des zweiphasigen Kohlendioxidgemisches über die Dosieröffnung 7 in die Mischkammer 1. Die Innenrippe 27 dient in der Agglomerationskammer 8 als Hilfe zur vermehrten Schneebildung und führt dazu, dass sich die Kohlendioxidschneekristalle zu größeren und dichteren Kohlendioxidpartikeln 9 zusammenlagern. Die Innenrippen der als Rippenrohr ausgebildeten Kammer verlaufen in Strömungsrichtung des - selbstverständlich in allen Ausführungsformen der Vorrichtung über eine nicht dargestellte Düse mit vorbestimmbarem oder verstellbarem Querschnitt - aus einer Quelle flüssig zuströmenden CO2 (Pfeil) linear.

Die Strahlleistung lässt sich zusätzlich steigern, wenn die Innenrippen 27 des Innenrippenrohres in Form einer Wendel am inneren Umfang der Kammer 8 ausgebildet sind.

Fig. 2 zeigt einige Ausführungsformen A, B, C, D für die Düse 14, aus dessen Düsenöffnung 15 der Kohlendioxidschneestrahl 16 austritt und zum Reinigen, Vorbehandeln und Aktivieren einer Werkstück-Oberfläche 17 eingesetzt werden kann.

Fig. 2A: Als Düse 14 kann eine Lavaldüse 28 mit einem konvergenten Abschnitt 29, einem zylindrischen Abschnitt 30 und einem divergenten Abschnitt 31 eingesetzt werden. Die Geometrie des Ausrittsquerschnitts entspricht einem Kreis 32.

Fig. 2B: Die Vorrichtung zum Kohlendioxidschneestrahlen bietet die Möglichkeit, anwendungsabhängig Runddüsen 33 mit einer Austrittsquerschnittsfläche der Geometrie eines Kreises 34.

Fig, 2C / 2D: Flachdüsen 35 mit einer Ausrittsquerschnittsfläche der Geometrie eines Rechtecks 36 bzw. einer Ellipse 37, aber auch Ringdüsen 38 mit Strömungseinbauten 39 und einer Ausrittsquerschnittsfläche der Geometrie eines Kreisrings 40 einzusetzen.

## Patentansprüche

1. Verfahren zum Reinigen, Aktivieren oder Vorbehandeln von Werkstücken (17) mittels Kohlendioxidschnee-Strahlen, erzeugt aus unter Druck stehenden CO2-Fluiden und mindestens einem Trägerdruckgas (2), beschleunigt durch eine Auslassdüse (14), wobei ein zweiphasiges Kohlendioxidgemisch bestehend aus Kohlendioxidgas und Kohlendioxidpartikeln (9) in einer Agglomerationskammer (8) durch Agglomeration und Verdichtung von Kohlendioxidschneekristallen (9) erzeugt und dem Trägergas (2) zugemischt wird, **dadurch gekennzeichnet, dass** über eine Dusieröffnung (7) einer Mischkammer (1), in die eine zentrische Gasströmung (2) aus Trägerdruckgas einströmt, zugeführt, der Gasströmung (2) radial von außen zudosiert, turbulent vermischt, in einer Auslassdüse (14) mit dem gemischten turbulenten Gas beschleunigt und auf ein Werkstück (17) geleitet wird.

2. Verfahren nach Anspruch 1, **dadurch gekennzeichnet, dass** das Zumischen in einer dreistufigen Mischkammer (1) abläuft, wobei im ersten Bereich (10) der Mischkammer das zweiphasige Kohlendioxidgemisch (9) ein in die Mischkammer (1) hineinragendes Strahlrohr (4) gleichmäßig umströmt, im zweiten Bereich (11) der Mischkammer (1) der Gasströmung (2), die aus dem Strahlrohr (4) in die Mischkammer (11) einströmt, zugeführt und im dritten Bereich (12) der Mischkammer (1) turbulent vermischt wird.

3. Verfahren nach den Ansprüchen 1 oder 2, **dadurch gekennzeichnet, dass** die Parameter Druck, Volumenstrom und / oder Temperatur der beim Verfahren verwendeten Fluide von einem Rechner mittels Sensoren sensiert und erfasst sowie nach Abgleich mit vorgegebenen oder errechneten Sollwerten gesteuert werden.

4. Verfahren nach einem der vorhergehenden Ansprüche, **dadurch gekennzeichnet, dass** neben den Parametern der Fluide auch eine Relativbewegung der Auslassdüse (14) zu dem zu bearbeitenden Werkstück (17) mittels Rechner geregelt wird.

5. Verfahren nach einem der vorhergehenden Ansprüche, **dadurch gekennzeichnet**, das die Gasströmung (2) aus Luft der Druckluftquelle (5) oder Stickstoff aus einem Druckbehälter (6) handelt.

6. Verfahren nach einem der vorhergehenden Ansprüche, **dadurch gekennzeichnet, dass** das die Gasströmung (2) bei Eintritt in die Mischkammer (1) auf eine Temperatur von 10 °C bis 40 °C eingestellt wird.

7. Verfahren nach einem der vorhergehenden Ansprüche, **dadurch gekennzeichnet, dass** das die Gasströmung (2) bei Eintritt in die Mischkammer (1) auf eine Temperatur größer als 50 °C eingestellt wird.

8. Verfahren nach einem der vorhergehenden Ansprüche, **dadurch gekennzeichnet, dass** die Gasströmung (2) vor Eintritt in die Mischkammer (1) in Drall-Rotation versetzt wird.

9. Verfahren nach einem der vorhergehenden Ansprüche, **dadurch gekennzeichnet, dass** das zweiphasige Kohlendioxidgemisch (9) bestehend aus Kohlendioxidgas und Kohlendioxidpartikeln vor der Dosieröffnung (7) in Drall-Rotation versetzt wird.

10. Verfahren nach einem der vorhergehenden Ansprüche, **dadurch gekennzeichnet, dass** die Gasströmung (2) Flüssigkeitstropfen, vorzugsweise Wassertropfen, eingebracht werden.

11. Verfahren nach Anspruch 10, **dadurch gekennzeichnet, dass** in der Mischkammer (1) Flüssigkeitstropfen, vorzugsweise Wassertropfen, zugeführt werden.

12. Verfahren nach einem der vorhergehenden Ansprüche, **dadurch gekennzeichnet, dass** in die Gasströmung (2) feste Strahlmittelpartikel eingebracht werden.

13. Verfahren nach Anspruch 12, **dadurch gekennzeichnet, dass** als feste Strahlpartikel vorzugsweise organische Partikel einschließlich Mehl, Holz, Kunststoffe oder anorganische Partikel einschließlich feinstgemahlener Feststoffe aus Silicium, Salz eingesetzt werden

14. Verfahren nach einem der vorhergehenden Ansprüche, **dadurch gekennzeichnet, dass** das zweiphasige Kohlendiaxidgemisch bestehend aus Kohlendioxidgas und Kohlendioxidpartikeln (9) in der Agglomerationskammer (8) vor der Dosieröffnung (7) von außen, vorzugsweise mit flüssigem Stickstoff, gekühlt wird.

15. Verfahren nach einem der vorhergehenden Anspruch, **dadurch gekennzeichnet, dass** in das zweiphasige Kohlendioxidgemisch bestehend aus Kohlendioxidgas und Kohlendioxidpartikeln (9) vor der Dosieröffnung (7) flüssiger Stickstoff zugemischt wird.

16. Vorrichtung zum Reinigen, Aktivieren oder Vorbehandeln von Werkstücken (17) mittels Kohtendioxidschnee-Strahlen, insbesondere zur Ausführung eines Verfahrens nach einem der vorhergehenden Ansprüche, umfassend eine Strahlvorrichtung (3, 4) mit regelbaren Zufuhreinrichtungen und Druckquellen (5, 6) für Trägergas (2) und Kohlendioxid-Fluid, eine Agglomerationskammer (8) für die Erzeugung von Kohlendioxidschneekristallen (9) und eine Mischeinrichtung (1) für das Trägergas (2) und Kohlendioxid (9) sowie dahinter angeordnete Auslassdüse (14), **dadurch gekennzeichnet, dass**
- die Zufuhreinrichtung (3) für Trägergas als in die Mischeinrichtung (1) ragendes Strahlrohr (4) ausgebildet ist,
- die Agglomerationskammer (8) zur Agglomeration und Verdichtung von Kohlendioxidschneekristallen in einem zweiphasigen Kohlendioxidgemisch eine Dosieröffnung (7) aufweist, welche in einen Ringraum (10) mündet,
- die Mischeinrichtung (1) als mehrteilige Mischkammer (10, 11, 12) an einem Ende mit einem Ringraum (10) ausgebildet ist und am anderen Ende eine Auslassöffnung (13) hat, die in die Auslassdüse (14) mündet.

17. Vorrichtung nach Anspruch 16, **dadurch gekennzeichnet, dass** es sich bei der Mischkammer (1) um eine dreistufige Mischkammer handelt, wobei der erste Bereich (10) der Mischkammer ausgebildet ist, das zweiphasige Kohlendioxidgemisch (9) um ein in die Mischkammer (1) hineinragendes Strahlrohr (4) gleichmäßig zu umströmen, der zweite Bereich (11) der Mischkammer (1) gestaltet ist, der Gasströmung (2) aus dem Strahlrohr (4) das Zweiphasengemisch zuzuführen und ein dritter Bereich (12) der Mischkammer (1) gestaltet ist, eine turbulente Vermischung von Kohlendioxid (CO2; 9) und Trägergas (2; 5, 6) zu bewirken.

18. Vorrichtung nach den Ansprüchen 16 oder 17, **dadurch gekennzeichnet, dass** die Agglomerationskammer (8) als Rohr mit Innenrippen (27) ausgebildet ist.

19. Vorrichtung nach einem der Ansprüche 16 bis 18, **dadurch gekennzeichnet, dass** die Innenrippen (27) der Agglomerationskammer (8) in Strömungsrichtung des Kohlendioxids CO2 (Pfeil) linear verlaufen.

20. Vorrichtung nach einem der Ansprüche 16 bis 18, **dadurch gekennzeichnet, dass** die Innenrippen der Agglomerationskammer (8) in Form einer Wendel am inneren Umfang des Rohres angeordnet sind.

21. Vorrichtung nach einem der Ansprüche 16 bis 20, **dadurch gekennzeichnet, dass** die Mischkammer (1) in hinteren Teil-Bereichen (11 oder 12) ein Einschnürung oder Einbauten zur Verstärkung der Turbulenz der Gasströme aufweist.

22. Vorrichtung nach einem der Ansprüche 16 bis 21, **dadurch gekennzeichnet, dass** die Auslassdüse (14) als Lavaldüse gestaltet ist.

23. Vorrichtung nach einem der Ansprüche 16 bis 21, **dadurch gekennzeichnet, dass** die Auslassdüse (14) als Düse mit Rund-(32, 34), Flach- (36, 37) oder Ringquerschnitt (40) gestaltet ist.

24. Vorrichtung nach Anspruch 23, **dadurch gekennzeichnet, dass** die Flachdüse eine Austrittsöffnung (36, 37) mit einer Breite von 20 mm bis 120 mm sowie eine Höhe von 1 mm bis 4 mm hat.

25. Vorrichtung nach Anspruch 23, **dadurch gekennzeichnet, dass** die Runddüse eine Austrittsöffnung (32, 34) mit einem Durchmesser von 2 mm bis 20 mm hat.

26. Vorrichtung nach einem der vorhergehenden Ansprüche, **gekennzeichnet durch** einen Rechner zur Steuerung der Parameter Druck, Volumenstrom und / oder Temperatur der beim Verfahren verwendeten Fluide, die mittels Sensoren sensiert und erfasst und abgeglichen werden mit vorgegebenen oder errechneten Sollwerten.

27. Vorrichtung nach einem der vorhergehenden Ansprüche, **gekennzeichnet durch** einen Rechner, geeignet, neben den Parametern der Fluide auch eine Relativbewegung der Auslassdüse (14) zu dem zu bearbeitenden Werkstück (17) zu regeln.

28. Vorrichtung nach einem der vorhergehenden Ansprüche, **gekennzeichnet durch** eine Automatisicrungseinrichtung, bei der ein Steuerrechner über elektrische Stellglieder auf eine Pneumatiksteuerung für die gesamte Vorrichtung zugreifen kann.

## Claims

1. Method for cleaning, activating or pretreating workpieces (17) by means of blasting with carbon dioxide snow, produced from pressurized CO2 fluids and at least one compressed carrier gas (2), accelerated through an outlet nozzle (14), wherein a two-phase carbon dioxide mixture consisting of carbon dioxide gas and carbon dioxide particles (9) is produced in an agglomeration chamber (8) by agglomeration and compaction of carbon dioxide snow crystals (9) and admixed with the carrier gas (2), **characterized in that** the carbon dioxide mixture is fed via a metering opening (7) of a mixing chamber (1), into which there flows a central gas flow (2) of compressed carrier gas, is metered in with the gas flow (2) radially from the outside, is turbulently mixed, is accelerated with the mixed turbulent gas in an outlet nozzle (14) and is directed onto a workpiece (17).

2. Method according to Claim 1, **characterized in that** the admixing proceeds in a three-stage mixing chamber (1), wherein in the first region (10) of the mixing chamber the two-phase carbon dioxide mixture (9) flows uniformly around a blasting tube (4) extending into the mixing chamber (1), in the second region (11) of the mixing chamber (1) is fed to the gas flow (2) that is flowing out of the blasting tube (4) into the mixing chamber (11) and in the third region (12) of the mixing chamber (1) is turbulently mixed.

3. Method according to Claim 1 or 2, **characterized in that** the parameters of pressure, volumetric flow and/or temperature of the fluids used in the method are sensed and recorded by a computer by means of sensors and are controlled on the basis of adjustment with predetermined or calculated setpoint values.

4. Method according to one of the preceding claims, **characterized in that**, apart from the parameters of the fluids, a relative movement of the outlet nozzle (14) in relation to the workpiece (17) to be worked is also computer-controlled.

5. Method according to one of the preceding claims, **characterized in that** the gas flow (2) comprises air from the compressed air source (5) or nitrogen from a pressure vessel (6).

6. Method according to one of the preceding claims, **characterized in that** the gas flow (2) is set to a temperature of 10°C to 40°C as it enters the mixing chamber (1).

7. Method according to one of the preceding claims, **characterized in that** the gas flow (2) is set to a temperature greater than 50°C as it enters the mixing chamber (1).

8. Method according to one of the preceding claims, **characterized in that** the gas flow (2) is set in twisting rotation before it enters the mixing chamber (1).

9. Method according to one of the preceding claims, **characterized in that** the two-phase carbon dioxide mixture (9) consisting of carbon dioxide gas and carbon dioxide particles is set in twisting rotation before the metering opening (7).

10. Method according to one of the preceding claims, **characterized in that** liquid droplets, preferably water droplets, are introduced into the gas flow (2).

11. Method according to Claim 10, **characterized in that** liquid droplets, preferably water droplets, are fed in in the mixing chamber (1).

12. Method according to one of the preceding claims, **characterized in that** solid blasting agent particles are introduced into the gas flow (2).

13. Method according to Claim 12, **characterized in that** organic particles, including flour, wood, plastics or inorganic particles, including extremely finely grained solids of silicon or salt, are preferably used as solid blasting particles.

14. Method according to one of the preceding claims, **characterized in that** the two-phase carbon dioxide mixture consisting of carbon dioxide gas and carbon dioxide particles (9) is cooled in the agglomeration chamber (8) before the metering opening (7) from the outside, preferably with liquid nitrogen.

15. Method according to one of the preceding claims, **characterized in that** liquid nitrogen is admixed into the two-phase carbon dioxide mixture consisting of carbon dioxide gas and carbon dioxide particles (9) before the metering opening (7).

16. Device for cleaning, activating or pretreating workpieces (17) by means of blasting with carbon dioxide snow, in particular for carrying out a method according to one of the preceding claims, comprising a blasting device (3, 4) with controllable feeding devices and pressure sources (5, 6) for carrier gas (2) and carbon dioxide fluid, an agglomeration chamber (8) for producing carbon dioxide snow crystals (9) and a mixing device (1) for the carrier gas (2) and carbon dioxide (9) and an outlet nozzle (14) arranged downstream thereof, **characterized in that**
- the feeding device (3) for carrier gas is formed as a blasting tube (4) extending into the mixing device (1),
- the agglomeration chamber (8) for the agglomeration and compaction of carbon dioxide snow crystals in a two-phase carbon dioxide mixture has a metering opening (7), which opens out into an annular space (10),
- the mixing device (1) as a multi-part mixing chamber (10, 11, 12) is formed at one end with an annular space (10) and has at the other end an outlet opening (13), which opens out into the outlet nozzle (14).

17. Device according to Claim 16, **characterized in that** the mixing chamber (1) is a three-stage mixing chamber, wherein the first region (10) of the mixing chamber is formed for the two-phase carbon dioxide mixture (9) to flow uniformly around a blasting tube (4) extending into the mixing chamber (1), the second region (11) of the mixing chamber (1) is designed for feeding the two-phase mixture to the gas flow (2) from the blasting tube (4) and a third region (12) of the mixing chamber (1) is designed to bring about a turbulent mixing of carbon dioxide (CO2; 9) and carrier gas (2; 5, 6).

18. Device according to Claim 16 or 17, **characterized in that** the agglomeration chamber (8) is formed as a tube with internal ribs (27).

19. Device according to one of Claims 16 to 18, **characterized in that** the internal ribs (27; of the agglomeration chamber (8) run linearly in the direction of flow of the carbon dioxide CO2 (arrow).

20. Device according to one of Claims 16 to 18, **characterized in that** the internal ribs of the agglomeration chamber (8) are arranged in the form of a helix on the inner circumference of the tube.

21. Device according to one of Claims 16 to 20, **characterized in that** the mixing chamber (1) has in rear sub-regions (11 or 12) a constriction or internals for intensifying the turbulence of the gas streams.

22. Device according to one of Claims 16 to 21, **characterized in that** the outlet nozzle (14) is designed as a Laval nozzle.

23. Device according to one of Claims 16 to 21, **characterized in that** the outlet nozzle (14) is designed as a nozzle with a round cross section (32, 34), flat cross section (36, 37) or annular cross section (40).

24. Device according to Claim 23, **characterized in that** the flat nozzle has an outlet opening (36, 37) with a width of 20 mm to 120 mm and a height of 1 mm to 4 mm.

25. Device according to Claim 23, **characterized in that** the round nozzle has an outlet opening (32, 34) with a diameter of 2 mm to 20 mm.

26. Device according to one of the preceding claims, **characterized by** a computer for controlling the parameters of pressure, volumetric flow and/or temperature of the fluids used in the method, which are sensed and recorded by means of sensors and are adjusted with predetermined or calculated setpoint values.

27. Device according to one of the preceding claims, **characterized by** a computer suitable for controlling not only the parameters of the fluids but also a relative movement of the outlet nozzle (14) in relation to the workpiece (17) to be worked.

28. Device according to one of the preceding claims, **characterized by** an automating device, in which a control computer can access a pneumatic control for the entire device by way of electrical actuating elements.

## Revendications

1. Procédé pour nettoyer, activer ou prétraiter des pièces (17) au moyen de jets de neige carbonique, produits à partir de CO2 fluide se trouvant sous pression et d'au moins un gaz porteur comprimé (2), accélérés par une buse de sortie (14), dans lequel on produit un mélange biphasique de dioxyde de carbone composé de dioxyde de carbone gazeux et de particules de dioxyde de carbone (9) dans une chambre d'agglomération (8) par agglomération et compression de cristaux de neige carbonique (9) et on l'ajoute au gaz porteur (2), **caractérisé en ce qu'**on l'envoie par une ouverture de dosage (7) à une chambre de mélange (1), dans laquelle pénètre un courant de gaz central (2) en un gaz porteur comprimé, on l'ajoute de façon dosée radialement par l'extérieur au courant de gaz (2), on le mélange de façon turbulente, on l'accélère dans une buse de sortie (14) avec le gaz turbulent mélangé et on le conduit sur une pièce (17).

2. Procédé selon la revendication 1, **caractérisé en ce que** le mélange est effectué dans une chambre de mélange à trois étages (1), dans lequel, dans la première région (10) de la chambre de mélange, le mélange biphasique de dioxyde de carbone (9) s'écoule uniformément autour d'un tube de projection (4) pénétrant dans la chambre de mélange (1), dans la deuxième région (11) de la chambre de mélange (1), il est ajouté au courant de gaz (2) qui s'écoule dans la chambre de mélange (1) à partir du tube de projection (4) et, dans la troisième région (12) de la chambre de mélange (1), il est mélangé de façon turbulente.

3. Procédé selon les revendications 1 ou 2, **caractérisé en ce que** les paramètres pression, débit volumétrique et/ou température des fluides utilisés dans le procédé sont captés et détectés par un ordinateur au moyen de capteurs et ils sont ensuite commandés après compensation avec des valeurs de consigne prédéterminées ou calculées.

4. Procédé selon l'une quelconque des revendications précédentes, **caractérisé en ce que**, en plus des paramètres des fluides, un mouvement relatif de la buse de sortie (14) par rapport à la pièce à traiter (17) est également régulé au moyen d'ordinateurs.

5. Procédé selon l'une quelconque des revendications précédentes, **caractérisé en ce que** le courant de gaz (2) agit par l'air de la source d'air comprimé (5) ou par l'azote d'un réservoir sous pression (6).

6. Procédé selon l'une quelconque des revendications précédentes, **caractérisé en ce que** le courant de gaz (2) est réglé à une température de 10°C à 40°C à l'entrée dans la chambre de mélange (1).

7. Procédé selon l'une quelconque des revendications précédentes, **caractérisé en ce que** le courant de gaz (2) est réglé à une température supérieure à 50°C à l'entrée dans la chambre de mélange (1).

8. Procédé selon l'une quelconque des revendications, précédentes, **caractérisé en ce que** le courant de gaz (2) est mis en rotation giratoire avant l'entrée dans la chambre de mélange (1).

9. Procédé selon l'une quelconque des revendications précédentes, **caractérisé en ce que** le mélange biphasique de dioxyde de carbone (9) composé de dioxyde de carbone gazeux et de particules de dioxyde de carbone est mis en rotation giratoire avant l'ouverture de dosage (7).

10. Procédé selon l'une quelconque des revendications précédentes, **caractérisé en ce que** des gouttes de liquide, en particulier des gouttes d'eau, sont ajoutées dans le courant de gaz (2).

11. Procédé selon la revendication 10, **caractérisé en ce que** des gouttes de liquide, en particulier des gouttes d'eau, sont ajoutées dans la chambre de mélange (1).

12. Procédé selon l'une quelconque des revendications précédentes, **caractérisé en ce que** des particules d'agent de sablage solides sont ajoutées dans le courant de gaz (2).

13. Procédé selon la revendication 12, **caractérisé en ce que** l'on utilise comme particules de sablage de préférence des particules organiques, y compris la farine, le bois, les matières plastiques, ou des particules inorganiques, y compris des matières solides très finement broyées en silicium, en sel.

14. Procédé selon l'une quelconque des revendications précédentes, **caractérisé en ce que** le mélange biphasique de dioxyde de carbone composé de dioxyde de carbone gazeux et de particules de dioxyde de carbone (9) est refroidi de l'extérieur, de préférence avec de l'azote liquide, dans la chambre d'agglomération (8) avant l'ouverture de dosage (7).

15. Procédé selon l'une quelconque des revendications précédentes, **caractérisé en ce que** l'on ajoute de l'azote liquide avant l'ouverture de dosage (7) dans le mélange biphasique de dioxyde de carbone composé de dioxyde de carbone gazeux et de particules de dioxyde de carbone (9).

16. Dispositif pour nettoyer, activer ou prétraiter des pièces (17) au moyen de jets de neige carbonique, en particulier pour la mise en oeuvre d'un procédé selon l'une quelconque des revendications précédentes, comprenant un dispositif de projection (3, 4) avec des dispositifs d'alimentation et des sources de pression réglables (5, 6) pour un gaz porteur (2) et un fluide de dioxyde de carbone, une chambre d'agglomération (8) pour la production de cristaux de neige carbonique (9) et un dispositif de mélange (1) pour le gaz porteur (2) et le dioxyde de carbone (9) ainsi qu'une buse de sortie (14) disposée derrière ceux-ci, **caractérisé en ce que**:
- le dispositif d'alimentation (3) pour un gaz porteur est réalisé sous la forme d'un tube de projection (4) pénétrant dans le dispositif de mélange (1),
- la chambre d'agglomération (8) présente, pour l'agglomération et la compression de cristaux de neige carbonique en un mélange biphasique de dioxyde de carbone, une ouverture de dosage (7) qui débouche dans un espace annulaire (10),
- le dispositif de mélange (1) est réalisé sous la forme d'une chambre de mélange en plusieurs parties (10, 11, 12) avec un espace annulaire (10) à une extrémité et comporte à l'autre extrémité une ouverture de sortie (13), qui débouche dans la buse de sortie (14).

17. Dispositif selon la revendication 16, **caractérisé en ce que** la chambre de mélange (1) est une chambre de mélange à trois étages, dans lequel la première région (10) de la chambre de mélange est configurée de façon à faire circuler uniformément le mélange biphasique de dioxyde de carbone (9) autour d'un tube de projection (4) pénétrant dans la chambre de mélange (1), la deuxième région (11) de la chambre de mélange (1) est configurée de façon à ajouter le mélange biphasique au courant de gaz (2) provenant du tube de projection (4) et une troisième région (12) de la chambre de mélange (1) est configurée de façon à provoquer un mélange turbulent de dioxyde de carbone (CO2; 9) et de gaz porteur (2, 5, 6).

18. Dispositif selon les revendications 16 ou 17, **caractérisé en ce que** la chambre d'agglomération (8) est réalisée sous la forme d'un tube avec des nervures intérieures (27).

19. Dispositif selon l'une quelconque des revendications 16 à 18, **caractérisé en ce que** les nervures intérieures (27) de la chambre d'agglomération (8) s'étendent linéairement dans la direction d'écoulement du dioxyde de carbone CO2 (flèche).

20. Dispositif selon l'une quelconque des revendications 16 à 18, **caractérisé en ce que** les nervures intérieures de la chambre d'agglomération (8) sont disposées sous la forme d'une hélice sur la périphérie intérieure du tube.

21. Dispositif selon l'une quelconque des revendications 16 à 20, **caractérisé en ce que** la chambre de mélange (1) présente dans des zones partielles arrière (11 ou 12) un étranglement ou des chicanes pour accentuer la turbulence des écoulements de gaz.

22. Dispositif selon l'une quelconque des revendications 16 à 21, **caractérisé en ce que** la buse de sortie (14) est constituée par une tuyère de Laval.

23. Dispositif selon l'une quelconque des revendications 16 à 21, **caractérisé en ce que** la buse de sortie (14) est une buse de section transversale ronde (32, 34), plate (36, 37) ou annulaire (40).

24. Dispositif selon la revendication 23, **caractérisé en ce que** la buse plate présente une ouverture de sortie (36, 37) ayant une largeur de 20 mm à 120 mm et une hauteur de 1 mm à 4 mm.

25. Dispositif selon la revendication 23, **caractérisé en ce que** la buse ronde présente une ouverture de sortie (32, 34) ayant un diamètre de 2 mm à 20 mm.

26. Dispositif selon l'une quelconque des revendications précédentes, **caractérisé par** un ordinateur pour la commande des paramètres pression, débit volumétrique et/ou température des fluides utilisés dans le procédé, qui sont captés et détectés et compensés avec des valeurs de consigne prédéterminées ou calculées.

27. Dispositif selon l'une quelconque des revendications précédentes, **caractérisé par** un ordinateur convenant pour réguler, en plus des paramètres des fluides, également un mouvement relatif de la buse de sortie (14) par rapport à la pièce à traiter (17).

28. Dispositif selon l'une quelconque des revendications précédentes, **caractérisé par** un dispositif d'automatisation, dans lequel un ordinateur de commande peut intervenir au moyen d'organes de réglage électriques sur une commande pneumatique pour l'ensemble du dispositif.
